# EUROPÄISCHE PATENTSCHRIFT

(11) **EP 0 691 160 B1**
(45) Veröffentlichungstag und Bekanntmachung des Hinweises auf die Patenterteilung: **28.02.2001**
(21) Anmeldenummer: 95810425.9
(22) Anmeldetag: 23.06.1995
(51) Int. Cl.: B03B 9/04

(54) **Verfahren zum Rückgewinnen von Wertstoffen aus Müllverbrennungsschlacke**
Method for recovering valuable materials from refuse incineration slag
Procédé pour récuperer des matériaux de valeur à partir de scories d'incinération de déchets

(30) Priorität: 07.07.1994 DE 4423927
(43) Veröffentlichungstag der Anmeldung: 10.01.1996
(73) Patentinhaber: ABB RESEARCH LTD., 8050 Zürich (CH)
(72) Erfinder: Bürgin, Markus, CH-5415 Rieden (CH); Schmidt, Verena, Dr., CH-5200 Windisch (CH); Simon, Franz-Georg, Dr., CH-5430 Wettingen (CH)
(74) Vertreter: Pöpper, Evamaria, Dr.

(56) Entgegenhaltungen:
- EP-A- 0 257 434
- WO-A-89/12609
- ANNALES DES MINES, Nr. 3, März 1973 SAINT ETIENNE FR, Seite 83,85,86,93 G. BERMAN ET AL: 'LES REJETS SOLIDES - Recyclage et réutilisation'

## Beschreibung

### TECHNISCHES GEBIET

Die Erfindung bezieht sich auf ein Verfahren zum Rückgewinnen von Wertstoffen aus Müllverbrennungsschlacke gemäss dem Oberbegriff des Patentanspruchs 1.

### TECHNOLOGISCHER HINTERGRUND UND STAND DER TECHNIK

Bei der Verbrennung von Siedlungsabfällen fallen etwa 250 kg Schlacke pro Tonne Müll als Reststoff an. Die anfallende Schlacke weist direkt nach dem Ofen Gehalte an Schadstoffen auf, welche ihre weitere Verwendung, z.B. als Baustoff, verhindern. Die Ablagerung der Schlacke in Deponien führt zu einer Gefährdung der Umwelt, wenn nicht besondere Vorkehrungen getroffen werden, z.B. das Auffangen des Sickerwassers.

Normalerweise wird die Schlacke unmittelbar nach dem Ofenaustritt in einem Nassentschlacker abgeschreckt. Dabei erfolgt eine Absenkung des Schwermetallgehalts in der Schlacke. Diese ist jedoch ungenügend, und es verbleiben erhebliche Anteile von Giftstoffen in der Schlacke.

In der EP-Patentschrift 0 372 039 wird nun erstmals ein Weg zur Aufbereitung von Schlacke aus Kehricht- und Abfallverbrennungsöfen aufgezeigt, wobei die Schlacke nach dem Ofen direkt und ohne vorherige Abschreckung in einem Wasserbad der Grobreinigung (Entfernen unverbrannten Grobgutes und magnetischer Teile) zugeführt wird. Dananch wird die grob gereinigte Schlacke in mindestens zwei Fraktionen getrennt und einer Fraktion alle Partikel, welche kleiner als 2 mm sind, zugewiesen.

Diesem bekannten Verfahren liegt die Erkenntnis zugrunde, dass die Feinfraktion den grössten Teil der ursprünglich in der Schlacke beim Schlackenaustritt enthaltenen Schadstoffe enthält. Sie ist mengenmässig gering im Vergleich zur Grobfraktion und muss einer Sonderbehandlung zugeführt werden. Die Grobfraktion hingegen ist für die direkte Verwendung als Baustoff oder zur Ablagerung in Deponien geeignet. Anregungen zum Wiedergewinnen von anderen Wertstoffen als Schlacke Wertstoffen sind der EP- 0 372 039 B1 nicht zu entnehmen.

### KURZE DARSTELLUNG DER ERFINDUNG

Der Erfindung, wie sie in den Patentansprüchen gekennzeichnet ist, liegt die Aufgabe zugrunde, ein Verfahren der eingangs genannten Gattung anzugeben, das auf das Ausgangsmaterial trocken ausgetragene Schlacke optimal angepasst ist und bei dem das Rückgewinnen von Wertstoffen im Vordergrund steht.

Der Vorteil der Erfindung ist insbesondere darin zu sehen, dass neben Inertstoffen, z.B. Schlacke in Baustoffqualität, Eisen, Nichteisenmetalle, vor allem Aluminium und Kupfer, vom schwermetallbelasteten feineren Material getrennt werden können. Letzteres Material, das nur etwa 30% des Gesamtgewichts ausmacht, kann dann der Sonderbehandlung zugeführt werden.

Durch den trockenen Austrag der Schlacke aus dem Verbrennungsofen sind die Wertstoffe weitgehend frei von Anhaftungen mineralischen Materials. Auch werden dadurch chemische Reaktionsvorgänge zwischen der alkalischen Schlacke - sie enthält typisch 10 - 15% CaO - und Wasser vermieden, z.B. die Oxidation von metallischem Aluminium.

Die Erfindung und die mit ihr erzielbaren Vorteile werden nachstehend anhand eines Ausführungsbeispiels näher erläutert.

### KURZE BESCHREIBUNG DER ZEICHNUNG

In der einzigen Figur der Zeichnung ist eine aus einzelnen Baugruppen zusammengestellten Anlage zum Rückgewinnen von Wertstoffen aus trockenausgetragener Müllverbrennungsschlacke schematisch dargestellt.

### WEGE ZUR AUSFÜHRUNG DER ERFINDUNG

Die aus der Verbrennungsanlage trocken ausgetragene Schlacke wird in die in der Figur schematisch dargestellte Schlackenaufbereitsanlage übergeführt und gelangt dort zunächst in ein Stangensieb, wo das Ueberkorn (Material grösser 300 mm) mechanisch abgtrennt wird. Dadurch kann die Belastung und der Verschleiss der nachfolgenden Siebe vermindert werden.

Das grob gesichtete Material läuft dann über ein elektromagnetisch angtriebenes 2mm-Sieb. Auf diese Weise wird der Feinanteil abgetrennt und somit die Staubfracht für die nachfolgenden Verfahrensschritte vermindert. Dieser Feinanteil enthält nach der Lehre der eingangs zitierten EP 0372 039 B1 einen bis 90% betragenden Teil der in der Rohschlacke enthaltenen Schadstoffe. Er wird einer Sonderbehandlung zugeführt.

Im nächsten Schritt wird der Grobanteil > 2mm einem Lochsieb, vorzugsweise ein Schwingsieb, mit typisch 32 mm Lochdurchmesser zugeführt. Der Siebüberlauf wird durch eine Leseebene geführt, wo Unverbranntes (Holz, Papier) sowie Störstoffe wie Elektromotoren, Kleintransformatoren, Elektromagnete, Spulen, etc. abgetrennt werden. Gerade die Entfernung von Störstoffen, die neben Eisen andere Metalle, insbesondere Kupfer, enthalten ist dabei von besonderer Bedeutung, weil derartige Objekte bei der späteren magnetischen Trennung sonst der Eisenfraktion zugewiesen werden, was die Qualität der Eisenfraktion herabsetzt.

Anschliessend wird das Material in einer Hammermühle zertrümmert. Es folgt eine weitere Eisenabtrennung mit einem Ueberbandmagneten. Durch den trockenen Austrag der Schlacke und die Bearbeitung in der Hammermühle ist das Eisen weitgehend von anhaftenden Staubpartikeln befreit und somit qualitativ hochwertig. Das zerkleinerte und nunmehr praktisch eisenfrei Material wird auf das 32mm-Lochsieb zurückgeführt.

Der Siebdurchlauf dieses 32mm-Lochsiebes wird in einer Mühle, z.B. einer Kugelmühle oder einem Oszillatorbrecher, selektiv in zwei Fraktionen aufgeteilt. Dabei wird das ascheartige, schwermetallbelastete Material zertrümmert, Inertstoffe wie Glas, Keramik, Ton, Steine etc. verlassen diese Stufe jedoch im wesentlichen unzerkleinert.

Der Stoffstrom läuft nach der Mühle durch einen Magnetabscheider, wo nochmals mit hohem Wirkungsgrad Eisen abgetrennt wird.

Die beiden Kornfraktionen werden dann hinter dem Magnetabscheider auf einem Spannwellensieb getrennt. Der belastete Feinanteil mit Korngrössen kleiner 2 mm wird vorzugsweise zusammen mit dem Feinanteil aus dem ersten Lochsieb weiterbearbeitet, z.B. durch Verfestigen oder Einschmelzen. Von der Grobfraktion werden Nichteisenmetalle (Al, Cu, etc.) als Wertstoffe abgetrennt, zum Beispiel mit einem WirbelstromSeparator. Die Qualität der abgetrennten Metalle ist wegen des trockenen Schlackenaustrags der Rohschlacke sehr gut. Zurück bleibt inertes Material, das z.B. im Strassenbau wiederverwendet werden kann.

## Patentansprüche

1. Verfahren zum Rückgewinnen von Wertstoffen aus Müllverbrennungsschlacke, bei dem die Rohschlacke nach dem Austritt aus dem Ofen direkt und ohne vorheriges Abschrecken in einem Wasserbad der Grobreinigung zugeführt wird, die trockene und grob gereinigte Schlacke in mindestens zwei Fraktionen getrennt wird, und alle Partikel, welche kleiner sind als 2 mm, einer ersten Fraktion zugewiesen, und die restlichen Partikel einer zweiten Fraktion zugewiesen werden und die zweite Fraktion ihrerseits in einer Siebstufe in mindestens zwei Fraktionen getrennt wird, und alle Partikel, welche kleiner sind als 25 bis 35 mm, einer dritten Fraktion zugewiesen, und die restlichen Partikel einer vierten Fraktion zugewiesen werden,
dadurch gekennzeichnet, dass
aus der dritten Fraktion durch ein Magnetabscheideverfahren hochwertiges, von Schwermetallen befreites und wiederverwertbares Eisen abgetrennt wird und aus dem Restmaterial des Magnetabscheideverfahrens durch weitere Trennverfahren Nichteisenmetalle sowie Inertmaterialien gewonnen werden, die hochwertig, von Schwermetallen befreit und wiederverwertbar sind.

2. Verfahren nach Anspruch 1, dadurch gekennzeichnet, dass im Zuge der Verarbeitung der dritten Fraktion nach durchgeführter Eisenabtrennung eine erneute Siebung erfolgt, bei welcher der von Schwermetallen belastete Feinanteil < 2 mm abgetrennt und zusammen mit den Partikeln der ersten Fraktion weiterverabeitet, vorzugsweise verfestigt oder eingeschmolzen wird.

3. Verfahren nach Anspruch 2, dadurch gekennzeichnet, dass nach der erneuten Siebung in einem Wirbelstromseparator Nichteisenmetalle mit einem hohen Anteil von nicht oxidiertem Aluminium gewonnen werden und der Ueberlauf des Wirbelstromseparators von Nichteisenmetallen befreit ist.

4. Verfahren nach Anspruch 3, dadurch gekennzeichnet, dass die vierte Fraktion durch eine Leseebene geleitet wird, wo Unverbranntes und andere Störstoffe ausgeschieden werden, danach das Material mechanisch zerkleinert wird, noch vorhandene Eisenteile ausgesondert werden und das auf diese Weise von Störstoffen und Eisenteilen freie Material in die Siebstufe zurückgeführt wird.

## Claims

1. Method of recovering valuable substances from waste incineration slag, in which the raw slag, after discharge from the furnace, is subjected directly and without prior quenching in a water bath to the coarse cleaning, the dry and coarsely cleaned slag is separated into at least two fractions, and all the particles which are smaller than 2 mm are assigned to a first fraction, and the remaining particles are assigned to a second fraction, and the second fraction in turn is separated in a screening stage into at least two fractions, and all the particles which are smaller than 25 to 35 mm are assigned to a third fraction, and the remaining particles are assigned to a fourth fraction, characterized in that high-grade, reusable iron freed of heavy metals is separated from the third fraction by a magnetic separating process, and nonferrous metals and inert materials, which are high-grade, freed of heavy metals and reusable, are obtained from the residual material of the magnetic separating process by further separating processes.

2. Method according to Claim 1, characterized in that, in the course of the processing of the third fraction, after iron separation has been carried out, screening is effected again, during which the fine portion < 2 mm contaminated by heavy metals is separated and processed further, preferably compacted or melted down, together with the particles of the first fraction.

3. Method according to Claim 2, characterized in that, after the screening is effected again, nonferrous metals having a high proportion of non-oxidized aluminium are obtained in an eddy current separator and the oversize of the eddy current separator is freed of nonferrous metals.

4. Method according to Claim 3, characterized in that the fourth fraction is directed through a sensing plane, where unburned residue and other impurities are separated, then the material is mechanically comminuted, iron parts still present are separated out, and the material which in this way is free of impurities and iron parts is returned into the screening stage.

## Revendications

1. Procédé pour récupérer des matériaux de valeur à partir de scories d'incinération de déchets, dans lequel la scorie brute est envoyée à l'épuration grossière directement à la sortie du four et sans refroidissement brusque préalable dans un bain aqueux, la scorie sèche et grossièrement épurée est séparée en au moins deux fractions, et toutes les particules qui sont inférieures à 2 mm sont attribuées à une première fraction et les particules restantes sont attribuées à une deuxième fraction et la deuxième fraction est à son tour divisée en au moins deux fractions dans une étape de criblage, et toutes les particules qui sont inférieures à 25 à 35 mm sont attribuées à une troisième fraction, et les particules restantes sont attribuées à une quatrième fraction, caractérisé en ce que du fer de haute qualité, réutilisable et débarrassé des métaux lourds est séparé de la troisième fraction par un procédé de séparation magnétique et des métaux non ferreux ainsi que des matières inertes, qui sont de haute qualité, débarrassés des métaux lourds et sont réutilisables, sont récupérés par un autre procédé de séparation à partir du matériau restant du procédé de séparation magnétique.

2. Procédé suivant la revendication 1, caractérisé en ce que, à la suite du traitement de la troisième fraction, on effectue, après avoir accompli la séparation du fer, un nouveau criblage, dans lequel la fraction fine < 2 mm chargée en métaux lourds est séparée et ensuite traitée, de préférence durcie ou fondue, en même temps que les particules de la première fraction.

3. Procédé suivant la revendication 2, caractérisé en ce que, après le nouveau criblage dans un séparateur à cyclone, des métaux non ferreux avec une haute teneur en aluminium non oxydé sont récupérés et le refus du séparateur à cyclone est débarrassé des métaux non ferreux.

4. Procédé suivant la revendication 3, caractérisé en ce que la quatrième fraction est conduite à travers une table de triage, où les imbrûlés et autres impuretés sont éliminés, ensuite le matériau est broyé mécaniquement, les parties de fer encore présentes sont enlevées et le matériau exempt d'impuretés et de parties de fer obtenu de cette manière est renvoyé à l'étape de criblage.
